# EUROPÄISCHE PATENTSCHRIFT

(11) **EP 0 486 576 B1**
(45) Veröffentlichungstag und Bekanntmachung des Hinweises auf die Patenterteilung: **26.04.1995**
(21) Anmeldenummer: 90912396.0
(22) Anmeldetag: 08.08.1990
(51) Int. Cl.: C23C 22/18, C23C 22/36

(54) **VERFAHREN ZUR HERSTELLUNG VON MANGANHALTIGEN ZINKPHOSPHATSCHICHTEN AUF VERZINKTEM STAHL**
PROCESS FOR PRODUCING MANGANESE-CONTAINING ZINC PHOSPHATE COATINGS ON GALVANIZED STEEL
PROCEDE POUR LA REALISATION DE REVETEMENTS DE PHOSPHATE DE ZINC COMPORTANT DU MANGANESE SUR DE L'ACIER GALVANISE

(30) Priorität: 17.08.1989 DE 3927131
(43) Veröffentlichungstag der Anmeldung: 27.05.1992
(73) Patentinhaber: Henkel Kommanditgesellschaft auf Aktien, 40191 Düsseldorf (DE)
(72) Erfinder: RIESOP, Jörg, D-5162 Niederzier 7 (DE)
(86) Internationale Anmeldenummer: EP9001295
(87) Internationale Veröffentlichungsnummer: WO9102829

(56) Entgegenhaltungen:
- EP-A- 0 060 716
- EP-A- 0 106 459
- EP-A- 0 111 246
- EP-A- 0 219 779
- EP-A- 0 228 151
- EP-A- 0 261 704
- Patent Abstracts of Japan, Band 13, Nr. 24 (C-561)(3372), 19. Januar 1989; & JP-A-63227786 (NIPPON PARKERIZING CO. LTD) 22. September 1988

## Beschreibung

Die vorliegende Erfindung betrifft ein Verfahren zur Phosphatierung von elektrolytisch und/oder schmelztauchverzinktem Stahlband unter Ausbildung von mangan- und nickelhaltigen Zinkphosphatschichten. Diese mangan- und nickelhaltigen Zinkphosphatschichten werden durch Spritzen, Spritztauchen und/oder Tauchen mit wäßrigen Lösungen aufgebracht.

Verfahren zum Phosphatieren von Oberflächen aus Eisen, Stahl, Zink und deren Legierungen sowie Aluminium sind seit langem Stand der Technik (Ullmann's Encyklopädie der technischen Chemie, 4. Auflage, Band 15, Seiten 686 und 687). Das Phosphatieren der genannten Oberflächen dient zur Erhöhung der Haftfestigkeit von Lackschichten und zur Verbesserung des Korrosionsschutzes.

Aus W.A. Roland und K.-H. Gottwald, "Metalloberfläche", 42. Jahrgang, 1988/6 sind manganmodifizierte Zinkphosphatüberzüge als Haftungsgrund für moderne Lackierungen bekannt. Hier wird ausgeführt, daß der Einsatz von Manganionen neben Zink- und Nickelionen in Niedrigzinkphosphatierverfahren den Korrosionsschutz nachweislich verbessert, insbesondere bei der Verwendung oberflächenveredelter Feinbleche. Der Einbau von Mangan in die Zinkphosphatüberzüge führt zu kleineren und kompakteren Kristallen mit erhöhter Alkalistabilität. Gleichzeitig wird die Arbeitsbreite von Phosphatierbädern erhöht; auch Aluminium kann im Verbund mit Stahl und elektrolytisch oder schmelztauchverzinktem Stahl schichtbildend phosphatiert werden, wobei der allgemein erreichte Qualitätsstandard gewährleistet ist.

Aus der DE-A-32 45 411 ist ein Verfahren zur Phosphatierung von elektrolytisch verzinkten Metallwaren, insbesondere elektrolytisch verzinkten Stahlbändern, durch kurzfristige Behandlung mit sauren Phosphatierungslösungen bekannt, die neben Zink- und Phosphationen weitere Metallkationen und/oder Anionen sauerstoffhaltiger Säuren mit Beschleunigerwirkung enthalten können. Bei diesen Verfahren werden Zinkphosphatschichten einer flächenbezogenen Masse unterhalb von 2 g/m² ausgebildet. Man arbeitet mit sauren Phosphatierungslösungen, deren Gehalt an Zn²⁺⁻Kationen etwa 1 bis 2,5 g/I beträgt, während der Gehalt an Freier Säure im Bereich von 0,8 bis 3 Punkten und das Säureverhältnis Gesamtsäure/Freie Säure im Bereich von 5 bis 10 gehalten werden. Die Dauer der Behandlung soll hierbei nicht wesentlich über 5 s betragen.

Vorzugsweise wird mit nitrathaltigen Phosphatierungsbädern gearbeitet, wobei das Gewichtsverhältnis von Zn²⁺/NOₐ- im Bereich von 1 : 1 bis 1 : 8 und das Gewichtsverhältnis von PO₄³-/NO₃- im Bereich von 1 : 0,1 bis 1 : 2,5 gehalten wird.

Aus der EP-A-0 106 459 ist ein Phosphatierungsverfahren bekannt, bei dem mangan- und nickelhaltige Zinkphosphatüberzüge gebildet werden. Die Anwesenheit von Fluoridionen wird ebenso als essentiell angesehen wie die Konzentrationsobergrenze von 10 g/I Nitratanionen.

Aus der E-B-0 112 826 ist ein Hochnickel-Phosphatierungsverfahren bekannt. Hierbei wird ein Stoffmengenverhältnis von Nickel zu Zink im Bereich von 5,2 : 1 bis 16 : 1 vorausgesetzt.

Darüber hinaus ist aus der EP-A-0 175 606 ein Phosphatierungsverfahren bekannt, bei dem insbesondere auf die Verwendung von eisenhaltigen Phosphatierungsbädern abgestellt wird. Weiterhin werden als Beschleuniger eine Reihe organischer Substanzen eingesetzt, während die Anwesenheit von Mangan nicht erforderlich ist. Darüber hinaus wird die Einstellung bestimmter Verhältnisse von Zink zu Nickel und Zink zu Eisen gefordert.

In Patent Abstracts of Japan, Vo. 13, Nr. 24 (C-561), (3372), vom 19. Januar 1989 - Referat der JP-A-63-227786 - wird ein Verfahren zum gleichzeitigen Entfetten und Phosphatieren von verzinktem Stahlblech vor einer kathodischen Elektrobeschichtung desselben beschrieben. Hierbei werden bereits vorgeformte Gegenstände aus verzinktem Stahlblech mit sauren Phosphatierlösungen behandelt, die die folgenden Komponenten enthalten: 0,3 bis 1,0 g/I Zn²⁺, 0,4 bis 3,5 g/I Ni²⁺, 0,1 bis 3,5 g/I Mn²⁺, 10 bis 20 g/I P0₄³⁻, 0,5 bis 1,5 g/I F, 15 g/I N0₃-, 0,7 bis 6 g/I Tensid, 2 bis 6 Punkte Beschleuniger, bezogen auf den Gehalt an freier Säure des N0₂-.

Die EP-A-0 060 716 betrifft ein Phosphatierverfahren für Automobilkarosserien vor einer kathodischen Elektrobeschichtung derselben. Die Metalloberflächen auf Basis von Stahl oder Zink werden hierbei mit Lösungen behandelt, die 0,5 bis 1,5 g/I Zinkionen, 5 bis 30 g/I Phosphationen, 0,6 bis 3 g/I Manganionen und einen Beschleuniger enthalten. Zusätzlich können diese Lösungen 0,1 bis 4 g/I Nickelionen enthalten. Als Beschleuniger kommen insbesondere Nitritionen, m-Nitrobenzolsulfonationen und Wasserstoffperoxid in Frage, zusätzlich ferner Nitrat- und Chlorationen. Die Behandlungsdauer im Tauchverfahren beträgt mindestens 15 Sekunden, insbesondere 30 bis 120 Sekunden. Die Schichtgewichte der resultierenden Phosphatierungsschichten liegen im Bereich von 2,0 bis 3,2 g/m².

Gegenstand der EP-A-0 219 779 ist ein Verfahren zur Phosphatierung elektrolytisch verzinkter Metallwaren, vorzugsweise von elektrolytisch verzinkten Stahlbändern. Hierbei wird mit Phosphatierungslösungen gearbeitet, die 0,1 bis 0,8 g/I Zink-Kationen sowie 0,5 bis 2,0 g/I Mangan-Kationen enthalten und die einen Gehalt an freier Säure im Bereich von 4 bis 8 Punkten sowie ein Säureverhältnis im Bereich von 2,5 bis 5 aufweisen. Zusätzlich können die Lösungen Kobalt enthalten, wobei der Gehalt an Kobalt bei 1 Teil Kobalt auf 100 bis 150 Teile (Zn²⁺ + Mn²⁺) liegt. Es resultieren Schichtgewichte der Phosphatierungsschichten von unterhalb 2 g/m² bei Behandlungszeiten, die nicht wesentlich über 5 Sekunden liegen. Als Beschleuniger dient Nitrat.

Die heute in der Praxis eingesetzten Verfahren zur Phosphatierung von elektrolytisch und/oder schmelztauchverzinktem Stahlband weisen nach wie vor Beschränkungen auf, deren Beseitigung wünschenswert ist. So wird es zur Gewährleistung eines ausreichenden Korrosionsschutzes für erforderlich gehalten, flächenbezogene Massen der Phosphatauflagen von weniger als 2 g/m² auszubilden. Die Folge einer vergleichsweise hohen flächenbezogenen Masse ist häufig eine unbefriedigende bis schlechte Haftung nachfolgender Beschichtungen, insbesondere dann, wenn phosphatiertes und beschichtetes Material verformt wird. Die Dauer der Phosphatierung liegt bei den in der Praxis eingesetzten Verfahren üblicherweise oberhalb von 2 s, insbesondere bei Bandgeschwindigkeiten von etwa 60 bis 120 m/min.

Es ist bekannt, daß durch die Anwendung von Nickelkationen in den Phosphatierungslösungen verbesserte Haftungs- und Korrosionsschutzwerte erzielt werden können. Hierbei ist jedoch im Rahmen der vorliegenden Erfindung festgestellt worden, daß eine Erhöhung der Nickelkonzentration, die zur Verbesserung des Korrosionsschutzwertes führt, gleichzeitig eine Dunkelfärbung der mangan- und nickelhaltigen Zinkphosphatschicht bewirkt.

Die Aufgabe der vorliegenden Erfindung bestand nun darin, bei Behandlungszeiten von 3 bis 20 s unter Erhalt der Korrosionsschutzwerte eine Dunkelfärbung der Zinkphosphatschichten auf elektrolytisch und/oder schmelztauchverzinktem Stahlband zu vermeiden. Zugleich sollte der Nickelgehalt literaturbekannter Verfahren über Substitution durch Mangan stark abgesenkt werden, um einen Korrosionsschutz und eine Lackhaftung wie bei den in der Automobilindustrie eingesetzten Trikationverfahren auch bei der kontinuierlichen Bandphosphatierung zu erzielen. Dabei war selbstverständlich geboten, daß dichte, geschlossene Schichten der Phosphatauflage bei den genannten Behandlungszeiten gebildet werden und auch die Verformungseigenschaften zufriedenstellend ausfallen. Bewußt will dabei die Erfindung dünne Auflagenmassen der Phosphatschichten in Kauf nehmen, ohne dabei jedoch die gleichmäßige Bedeckung des verzinkten Stahlbandes mit einer feinkristallinen, fest haftenden, in sich geschlossenen Zinkphosphatschicht aufgeben zu müssen. Erfindungsgemäß schließt der verwendete Begriff "elektrolytisch und/oder schmelztauchverzinktes Stahlband" auch selbstverständlich allgemein bekannte Zink-Legierungen (beispielsweise "Neuralyt", ZNE-elektrolytisch aufgebrachte, 10 bis 13 % Ni enthaltende Zinklegierung oder "Galvannealed", ZFEelektrolytisch aufgebrachte, Fe enthaltende Zinklegierung) mit ein. Hierbei werden unter dem Begriff "Zink-Legierungen" generell solche Zink-Legierungen verstanden, die mindestens 45 Gew.-% Zink enthalten.

Die vorstehend genannten Aufgaben werden gelöst durch ein Verfahren zur Phosphatierung von elektrolytisch und/oder schmelztauchverzinktem Stahlband unter Ausbildung von mangan- und nickelhaltigen Zinkphosphatschichten, die eine flächenbezogene Masse von weniger als 2 g/m², insbesondere im Bereich von 0,7 bis 1,6 g/m², aufweisen, durch kurzzeitige Behandlung mit sauren Phosphatierungslösungen, enthaltend Zn²⁺⁻, Mn²⁺⁻, Ni²⁺⁻, P043+- und NO₃⁻-lonen,
dadurch gekennzeichnet, daß

die Dauer der Behandlung 3 bis 20 s beträgt, die Phosphatierung im Temperaturbereich von 40 bis 70 _{°} C durchgeführt wird und die Phosphatierungslösungen - mindestens zu Beginn der Behandlung - die folgenden Bestandteile enthalten beziehungsweise den folgenden Parametern entsprechen:

wobei
das Gewichtsverhältnis von Ni²⁺⁻Kationen zu NO₃⁻-Anionen im Bereich von 1 : 10 bis 1 : 60 und
das Gewichtsverhältnis von Mn²⁺⁻Kationen zu N0₃--Anionen im Bereich von 1 : 1 bis 1 : 40 eingestellt wird.

Der vorstehend angegebene Gehalt an PO₄³⁻-Anionen schließt im Sinne der Erfindung auch gegebenenfalls in den Phosphatierungslösungen vorliegende HPO₄²⁻ - und H₂P0₄- - Anionen sowie undissoziiertes H₃PO₄ - in Form des stöchiometrischen Äquivalentes an P043--Anionen - mit ein.

In Chr. Ries, "Überwachung von Phosphatierungsbädern", Galvanotechnik, 59 (1968) Nr. 1, Seiten 37-39 (Eugen G. Leuze-Verlag, Saulgau) sind sowohl die Begriffe der hier genannten Parameter als auch ihre Bestimmung im einzelnen geschildert. Die Punktzahl der Freien Säure ist dementsprechend definiert als die Anzahl ml 0,1 N NaOH, die zur Titration von 10 ml Badlösung gegen Dimethylgelb, Methylorange oder Bromphenolblau erforderlich ist. Die Gesamtsäure-Punktzahl ergibt sich als die Anzahl ml 0,1 N NaOH, die bei der Titration von 10 ml Badlösung unter Verwendung von Phenolphthalein als Indikator bis zur ersten Rosafärbung erforderlich ist.

Für das erfindungsgemäße Verfahren ist dementsprechend die Kombination aller genannten Parameter wesentlich:
Die Konzentration von Zn²¹⁻Kationen wird in einem sehr niedrig begrenzten Bereich gehalten. Geringe Mengen an Zinkionen werden dem Behandlungsbad bereits zu Beginn zugesetzt, um die Einstellung des Kationengleichgewichts zu beschleunigen. Zink wird bekanntlich durch die sauren Phosphatierungslösungen aus dem verzinkten Band schnell herausgelöst. Wenn der Zinkgehalt der Phosphatierungslösung vor Beginn der Phosphatierung mehr als 0,75 g/I beträgt, kann die Haftung eines anschließend aufgebrachten Lackes deutlich verschlechtert werden. Unter bestimmten Anlagenbedingungen stellt sich im Betrieb aufgrund des üblichen Eintrags von Zn²¹⁻Kationen durch das verzinkte Stahlband auch ein höherer Zinkgehalt im Phosphatierungsbad ein, der jedoch das Verfahren nicht beeinflußt. Hierbei wird erfahrungsgemäß, bedingt durch die Gleichgewichtseinstellung, ein Gehalt an Zn²¹⁻Kationen im Bereich von 1,1 bis 3 g/I, vorzugsweise 1,1 bis 2,2 g/I erhalten.

Die gleichzeitige Anwesenheit von Nickelkationen und Mangankationen bewirkt eine außerordentlich gute Lackhaftung sowie außerordentlich gute Korrionsschutzwerte der Zinkphosphatbeschichtung nach der Lackbeschichtung.

Im Sinne der Erfindung enthalten die Phosphatierungslösungen vorzugsweise keine starken Oxidationsmittel, wie Nitrite, Chlorate oder Wasserstoffperoxid.

Wesentlicher Bestandteil der vorliegenden Erfindung ist das Gewichtsverhältnis von Nickelkationen zu Nitratanionen und das Gewichtsverhältnis von Mangankationen zu Nitratanionen. Bekanntermaßen führt die gleichzeitige Verwendung von Nickel- und Mangankationen zu verbesserten Korrosionsschutzwerten, jedoch bei den literaturbekannten Verfahren zu einer Dunkelfärbung der Zinkphosphatschicht. Die Färbung dieser Zinkphosphatschicht spielt zwar in der Automobilindustrie nicht eine überragende Rolle, jedoch ist beispielsweise bei der Herstellung von Haushaltsgeräten aufgrund der nachfolgend häufig aufgebrachten sehr dünnen Lackschichten der Farbton der Zinkphosphatschicht von außerordentlicher Bedeutung.

Ein weiteres wesentliches Kriterium der vorliegenden Erfindung ist die Behandlungsdauer der Phosphatierung. Während in der Automobilindustrie für die Phosphatierung üblicherweise Zeiten oberhalb von 120 s verwendet werden, wird bei der Phosphatierung von verzinktem Stahlband auf jeden Fall eine Zeit unterhalb 1 min erstrebt. Im Sinne der vorliegenden Erfindung wird daher die Dauer der Behandlung zwischen 3 bis 20 s betragen.

Der wesentliche Vorteil der vorliegenden Erfindung besteht darin, daß Zinkphosphatüberzüge auf verzinktem Stahlband erfindungsgemäß hergestellt werden können, die ein helles Oberflächenaussehen aufweisen, obwohl sie Nickel enthalten. Zugleich konnte aber der Gehalt an Nickel gegenüber dem Stand der Technik durch Substitution mit Mangan ohne Einbuße des Korrosionsschutzwertes deutlich gesenkt werden. Dies hat sowohl ökologische als auch ökonomische Bedeutung, da hier erstmals ein manganhaltiges Trikation-Verfahren für den Bandsektor beschrieben wird.

Eine bevorzugte Ausführungsform der vorliegenden Erfindung besteht darin, daß das Gewichtsverhältnis von Nickelkationen zu Nitratanionen im Bereich von 1 : 20 bis 1 : 60 eingestellt wird. Im Rahmen der vorliegenden Erfindung wurde gefunden, daß sich eine zu große Nitratmenge ebenso negativ auf das Phosphatierungsverfahren auswirkt, wie ein zu geringer Nickelgehalt. Hierdurch werden die Korrosionsschutzwerte negativ beeinflußt. In einer weiteren bevorzugten Ausführungsform der vorliegenden Erfindung wird das Gewichtsverhältnis von Mangankationen zu Nitratanionen im Bereich von 1 : 6 bis 1 : 20 eingestellt. Hierdurch kann insbesondere die Naß-Lackhaftung positiv beeinflußt werden.

Von besonderer Bedeutung für das vorliegende Verfahren ist die Einsetzbarkeit sowohl zur Phosphatierung von elektrolytisch als auch von schmelztauchverzinktem Stahlband. Bei elektrolytisch verzinktem Stahlband ist die Anwesenheit von Fluoridanionen in der Praxis nicht erforderlich, jedoch stört auch die Anwesenheit von Fluorid das Verfahren zur Phosphatierung nicht. Beim Einsatz von schmelztauchverzinktem Stahlband kann jedoch die Verwendung von Fluoridanionen geboten sein, insbesondere wenn es gilt, Aluminiumkationen zu komplexieren. Demgemäß ist eine weitere bevorzugte Ausführungsform der vorliegenden Erfindung dadurch gekennzeichnet, daß die Phosphatierungslösungen einen Gehalt an Fluoridanionen von 0,1 bis 1,0 g/I, vorzugsweise 0,4 bis 0,6 g/I enthalten. Die entsprechende Menge an Fluoridanionen wird den Phosphatierungslösungen in Form von Flußsäure beziehungsweise in Form der Natrium- oder Kaliumsalze dieser Säure zugefügt. Anstelle dieser Verbindungen können auch komplexe Fluoridverbindungen, wie Fluoroborate oder Fluorosilicate, Verwendung finden.

Die Phosphatierung selbst erfolgt bei mäßig erhöhten Temperaturen im Bereich von etwa 40 bis 70 °C. Besonders geeignet kann der Temperaturbereich von 55 bis 65 _{°}C sein. Jede technisch brauchbare Möglichkeit des Aufbringens der Behandlungslösung ist geeignet. Insbesondere ist es also möglich, das neue Verfahren sowohl mittels Spritztechnik als auch im Tauchverfahren durchzuführen.

Vor dem Aufbringen der Phosphatierungslösung muß die elektrolytisch und/oder schmelztauchverzinkte Oberfläche vollständig wasserbenetzbar sein. Dies ist in kontinuierlich arbeitenden Bandanlagen in der Regel gegeben. Falls die Oberfläche des verzinkten Bandes zwecks Lagerung und Korrosionsschutz beölt sein sollte, so ist dieses ÖI vor der Phosphatierung mit bereits bekannten geeigneten Mitteln und Verfahren zu entfernen. Die wasserbenetzbare verzinkte Metalloberfläche wird anschließend vor dem Aufbringen der Phosphatierungslösung zweckmäßig einer an sich bekannten, aktivierenden Vorbehandlung unterworfen. Geeignete Vorbehandlungsverfahren sind insbesondere in DE-A-20 38 105 und DE-A-20 43 085 beschrieben. Demgemäß werden die anschließend zu phosphatierenden Metalloberflächen mit Lösungen behandelt, die als Aktivierungsmittel im wesentlichen Titansalze und Natriumphosphat zusammen mit organischen Komponenten wie beispielsweise Alkylphosphonaten oder Polycarbonsäuren enthalten. Als Titankomponente können bevorzugt lösliche Verbindungen des Titans wie Kaliumtitanfluorid und insbesondere Titanylsulfat verwendet werden. Als Natriumphosphat kommt im allgemeinen Dinatriumorthophosphat zum Einsatz. Titanhaltige Verbindungen und Natriumphosphat werden in solchen Mengenverhältnissen verwendet, daß der Titangehalt mindestens 0,005 Gew.-% beträgt, bezogen auf das Gewicht der titanhaltigen Verbindung und des Natriumphosphats.

Wie im Stand der Technik - beispielsweise in der DE-A-32 45 411 - beschrieben, kann es auch für das erfindungsgemäße Verfahren bzw. die danach hergestellten Zinkphosphatschichten vorteilhaft sein, in einer nachfolgenden Verfahrensstufe die erzeugten Phosphatschichten zu passivieren. Eine solche Passivierung kann beispielsweise mit verdünnter Chromsäure oder Mischungen von Chrom- und Phosphorsäure erfolgen. Die Konzentration der Chromsäure liegt dabei im allgemeinen zwischen 0,01 und 1,0 g/I. Zwischen dem Phosphatierungs- und dem Nachbehandlungsschritt wird mit Wasser gespült.

Durch das erfindungsgemäße Verfahren werden Zinkphosphatauflagen mit einer flächenbezogenen Masse der Zinkphosphatschichten von weniger als 2 g/m² erzeugt, die eine geschlossene feinkristalline Struktur aufweisen und dem elektrolytisch und/oder schmelztauchverzinktem Stahlband ein erwünschtes, gleichmäßiges, hellgraues Aussehen verleihen. Ein derart phosphatiertes Stahlband kann auch ohne nachfolgende Lackierung weiterverarbeitet werden. Die nach dem erfindungsgemäßen Verfahren erzeugten dünnen Phosphatschichten verhalten sich bei vielen Verformungsvorgängen günstiger als die mit den bisher üblichen Verfahren erzeugten Phosphatschichten einer höheren flächenbezogenen Masse. Aber auch nachträglich aufgebrachte organische Beschichtungen zeigen gegenüber dem Stand der Technik deutlich verbesserte Haftung, sowohl während als auch nach den Verformungsvorgängen.

In einer bevorzugten Ausführungsform der vorliegenden Erfindung werden beim Einsatz von elektrolytisch verzinktem Stahlband flächenbezogene Massen der Zinkphosphatschicht im Bereich von 0,7 bis 1,6 g/m² hergestellt. Beim Einsatz von schmelztauchverzinktem Stahlband ist die Herstellung einer flächenbezogenen Masse der Zinkphosphatschicht im Bereich von 0,8 bis 1,6 g/m² als besonders vorteilhaft hervorzuheben.

Das erfindungsgemäße Verfahren erlaubt die Aufbringung der nickel- und manganhaltigen Zinkphosphatschicht durch an sich im Stand der Technik bekannte Techniken wie Spritzen, Tauchen und/oder Spritztauchen, insbesondere deren kombinierte Verfahren.

In einer bevorzugten Ausführungsform der Erfindung wird das Säureverhältnis bei der Verwendung von elektrolytisch verzinktem Stahlband, d.h. der Quotient aus "Gesamtsäure" zu "freier Säure", im Bereich von 25 : 1 bis 10 : 1, vorzugsweise im Bereich von 15 : 1 bis 10 : 1 eingestellt.

Die mit Hilfe des erfindungsgemäßen Verfahrens erzeugten Oberflächenschichten sind auf allen Gebieten, auf denen Phosphatüberzüge angewendet werden, gut einsetzbar. Ein besonders vorteilhafter Anwendungsfall liegt in der Vorbereitung der Metalloberflächen für die Lackierung, insbesondere die Elektrotauchlackierung.

### Beispiele:

Innerhalb der üblichen Prozeßfolge mit den Stufen:
1. Reinigen und Entfetten:
   Verwendung von tensidhaltigen alkalischen Reinigungsmitteln (wie RIDOLINE^{R} C 72) im Spritzen bei 50 bis 60 _{°} C und Behandlungszeiten von 5 bis 20 s.
2. Spülen
3. Aktivieren:
   Verwendung von titansalzhaltigen Mitteln (wie FIXODINE^{R} 950) im Spritzen bei 20 bis 40 °C und Behandlungszeiten von 2 bis 4 s.
4. Phosphatieren:
   Zusammensetzung siehe Tabelle 1.
5. Spülen
6. Nachpassivieren:
   Verwendung von chromhaltigen oder chromfreien Nachpassivierungsmitteln (wie DEOXYLYTE^{R} 41B oder DEOXYLYTE^{R} 80) im Spritzen oder Tauchen bei 20 bis 50 °C und Behandlungszeiten von 2 bis 6 s.
7. Abquetschen:
   Überstehende Flüssigkeit wird ohne Verdichtung der Schicht mittels Abquetschwalzen entfernt.
8. Trocknen
   Das Band trocknet nach dem Abquetschen durch Eigenwärme.
      erfolgte die Oberflächenbehandlung von elektrolytisch verzinktem Stahl (Auflage beidseitig 7,5 um Zn) und schmelztauchverzinktem Stahl (Auflage beidseitig 10 um Zn).

Es wurde bei elektrolytisch verzinktem Stahl (ZE) eine flächenbezogene Masse von 0,6 bis 1,6 g/m² und bei schmelztauchverzinktem Stahl (Z) eine flächenbezogene Masse der Phosphatschicht von 0,8 bis 1,6 g/m² hergestellt.

Die in der nachstehenden Tabelle 1 angeführten Ionen wurden in Form der folgenden Verbindungen in die Phosphatierungslösungen eingebracht:
Zn: als Oxid oder Nitrat; Mn: als Carbonat; Ni: als Nitrat oder Phosphat; F: als Flußsäure oder Natriumfluorid; P0₄: als H₃P0₄ oder Nickelphosphat; N0₃: als HN0₃ oder Nickelnitrat.
Zur Herstellung der Phosphatierungslösungen wurden die vorstehend genannten Verbindungen - in den für die jeweiligen Ionen angegebenen Mengen - in Wasser gelöst.

Als zu phosphatierendes Substrat wurden in den Beispielen elektrolytisch beidseitig (7,5/7,5 um Zink) verzinkter Stahl für die Prüfung mittels VW-P 1210 Wechselklimatest und schmelztauchverzinkter Stahl (10/10 um Zink) für den Salzsprühtest ausgewählt.

Typische Schichtanalyse (Bestimmung quantitativ durch Atomabsorptionsspektroskopie, AAS) des Verfahrens auf elektrolytisch verzinktem Stahl:

Mit den mit Hilfe des Beispiels 1 sowie des Vergleichsbeispiels erhaltenen Blechen wurden Korrosionstests mit Wechselklima nach VW-Norm P 1210 über 15 und 30 Tage Prüfzeit und Korrosionstests im Salzsprühtest nach DIN 50 021 SS, 1008 h, durchgeführt.

Als Lackbeschichtung für den Test VW P1210 wurde der Standard KET-Primer FT 85 7042, Hersteller BASF Lacke und Farben AG, verwandt, während für den Salzsprühtest der Polyester Primer BASF Universal Nr. 21110, 4 um, und Unitecta Polyester Decklack Nr. 509 293 5002, 16 um, eingesetzt wurde.

### 1. VW-Wechselklimatest P 1210

### 2. Salzsprühtest

Bei der Bestimmung des Blasengrades von Anstrichen gemäß DIN 53 209 wird eine bei Anstrichen auftretende Blasenbildung durch Angabe des Blasengrades definiert. Der Blasengrad nach dieser Norm ist ein Maß für eine an einem Anstrich aufgetretene Blasenbildung nach Häufigkeit der Blasen je Flächeneinheit und Größe der Blasen. Der Blasengrad wird durch einen Kennbuchstaben und eine Kennzahl für die Häufigkeit der Blasen je Flächeneinheit sowie einen Kennbuchstaben und eine Kennzahl für die Größe der Blasen angegeben.

Der Kennbuchstabe und die Kennzahl m0 bedeutet keine Blasen, während m5 entsprechend den Blasengradbildern gemäß der DIN 53 209 eine gewisse Häufigkeit der Blasen je Flächeneinheit definiert.

Die Größe der Blasen wird mit dem Kennbuchstaben g und der Kennzahl im Bereich von 0 bis 5 versehen. Kennbuchstabe und Kennzahl g0 hat die Bedeutung von Blasenfreiheit, während mit g5 die Größe der Blasen entsprechend den Blasengradbildern der DIN 53 209 wiedergegeben ist.

Durch Vergleich des Anstriches nach dem Test mit den Blasengradbildern wird der Blasengrad ermittelt, dessen Bild dem Aussehen des Anstrichs am ähnlichsten ist.

Gemäß DIN 53 167 dient die Salzsprühnebelprüfung nach dieser Norm dazu, das Verhalten von Lackierungen, Anstrichen und ähnlichen Beschichtungen bei Einwirkung versprühter Natriumchloridlösung zu ermitteln. Weist die Beschichtung Schwachstellen, Poren oder Verletzungen auf, dann findet von dort aus bevorzugt eine Unterwanderung der Beschichtung statt. Dies führt zu einer Haftungsverminderung oder zu Haftungsverlust und Korrosion des metallischen Untergrundes.

Die Salzsprühnebelprüfung wird angewendet, damit solche Fehler erkannt und die Unterwanderung ermittelt werden können.

Unterwanderung im Sinne dieser Norm ist das von einer definiert angebrachten Verletzungsstelle (Ritz) oder von vorhandenen Schwachstellen (z. B. Poren, Kanten) ausgehende Eindringen von Natriumchloridlösung in die Grenzfläche zwischen Beschichtung und Untergrund oder in die Grenzfläche zwischen einzelnen Beschichtungen. Die Breite der Zone mit verminderter oder verlorener Haftung dient als Maß für die Widerstandsfähigkeit der Beschichtung auf dem jeweiligen Untergrund gegen das Einwirken versprühter Natriumchloridlösung.

Die VW-Norm P 1210 definiert einen Wechseltest, der aus einer Kombination verschiedener, genormter Prüfverfahren besteht. So wird im Verlauf von - im vorliegenden Fall - 15 und 30 Tagen ein Prüfzyklus eingehalten, der besteht aus
4 h Salzsprüh-Test gemäß DIN 50 021,
4 h Ruhezeit bei Raumtemperatur und
16 h Schwitzwasser-Konstantklima gemäß DIN 50 017.

Zu Beginn des Tests wird das Prüfblech mit einer definierten Menge Stahlschrot bestimmter Korngrößenverteilung beschossen. Nach Ablauf der Prüfzeit wird dem Korrosionsgrad eine Kennzahl zugeordnet. Entsprechend den Kennzahlen von 1 bis 10 bezeichnet die Kennzahl 1 eine nicht sichtbare Korrosion, während bei einer Kennzahl 10 praktisch die gesamte Oberfläche korrodiert ist.

Bei dem T-Bend-Test wird die Probe während 1 bis 2 s mit verschiedenen Biegeradien parallel zur Walzrichtung um 180 _{°} gebogen, wobei sich die Beschichtung auf der Außenseite befindet. Der kleinste Biegeradius, der eine abrißfreie Biegung der Probe erlaubt, bestimmt das Haftvermögen bei einer 180_{°}-Biegung. Bei dem Test TO wird das Blech ohne Zwischenlage gleichmäßig innerhalb von 1 bis 2 s um 180 _{°} gebogen. Das Blech wird sofort nach dem Biegen mit einer zehnfach vergrößernden Lupe untersucht. Eine Verschärfung des Testverfahrens besteht darin, auf die Kante einen Klebefilm fest aufzudrücken und schnell abzureißen. Anschließend wird die Menge des abgerissenen Lackes beurteilt.

## Patentansprüche

1. Verfahren zur Phosphatierung von elektrolytisch und/oder schmelztauchverzinktem Stahlband unter Ausbildung von mangan- und nickelhaltigen Zinkphosphatschichten, die eine flächenbezogene Masse von weniger als 2 g/m², insbesondere im Bereich von 0,7 bis 1,6 g/m², aufweisen, durch kurzzeitige Behandlung mit sauren Phosphatierungslösungen, enthaltend Zn²⁺⁻, Mn²⁺⁻, Ni²⁺-, P0₄³⁺⁻ und NO₃⁻- lonen,
dadurch gekennzeichnet, daß
die Dauer der Behandlung 3 bis 20 s beträgt, die Phosphatierung im Temperaturbereich von 40 bis 70 _{°} C durchgeführt wird und die Phosphatierungslösungen - mindestens zu Beginn der Behandlung - die folgenden Bestandteile enthalten beziehungsweise den folgenden Parametern entsprechen:
wobei
das Gewichtsverhältnis von Ni²⁺⁻Kationen zu NO₃⁻-Anionen im Bereich von 1 : 10 bis 1 : 60 und
das Gewichtsverhältnis von Mn²⁺⁻Kationen zu NO₃⁻-Anionen im Bereich von 1 : 1 bis 1 : 40 eingestellt wird.

2. Verfahren nach Anspruch 1, dadurch gekennzeichnet, daß das Gewichtsverhältnis von Ni²⁺-Kationen zu N0₃--Anionen im Bereich von 1 : 20 bis 1 : 60 eingestellt wird.

3. Verfahren nach wenigstens einem der Ansprüche 1 und 2, dadurch gekennzeichnet, daß das Gewichtsverhältnis von Mn²⁺⁻Kationen zu N0₃--Anionen im Bereich von 1 : 6 bis 1 : 20 eingestellt wird.

4. Verfahren nach wenigstens einem der Ansprüche 1 bis 3, dadurch gekennzeichnet, daß die Phosphatierungslösungen einen Gehalt an F--Anionen von 0,1 bis 1,0 g/I aufweisen.

5. Verfahren nach wenigstens einem der Ansprüche 1 bis 4, dadurch gekennzeichnet, daß die Phosphatierungslösungen einen Gehalt an F--Anionen von 0,4 bis 0,6 g/I aufweisen.

6. Verfahren nach wenigstens einem der Ansprüche 1 bis 5, dadurch gekennzeichnet, daß die Phosphatierung im Temperaturbereich von 55 bis 65 °C durchgeführt wird.

7. Verfahren nach wenigstens einem der Ansprüche 1 bis 6, dadurch gekennzeichnet, daß die flächenbezogene Masse der Zinkphosphatschichten beim Einsatz von elektrolytisch verzinktem Stahlband 0,7 bis 1,6 g/m² beträgt.

8. Verfahren nach wenigstens einem der Ansprüche 1 bis 6, dadurch gekennzeichnet, daß die flächenbezogene Masse der Zinkphosphatschichten beim Einsatz von schmelztauchverzinktem Stahlband 0,8 bis 1,6 g/m² beträgt.

9. Verfahren nach wenigstens einem der Ansprüche 1 bis 8, dadurch gekennzeichnet, daß elektrolytisch und/oder schmelztauchverzinktes Stahlband eingesetzt wird, das zuvor einer an sich bekannten Aktivierungs-Vorbehandlung, insbesondere mit titanhaltigen Aktivierungslösungen, unterworfen worden ist.

10. Verfahren nach wenigstens einem der Ansprüche 1 bis 9, dadurch gekennzeichnet, daß beim Einsatz von elektrolytisch verzinktem Stahlband das Säureverhältnis im Bereich von 25 : 1 bis 10 : 1 eingestellt wird.

11. Verfahren nach wenigstens einem der Ansprüche 1 bis 9, dadurch gekennzeichnet, daß bei der Verwendung von elektrolytisch verzinktem Stahlband das Säureverhältnis im Bereich von 15 : 1 bis 10 :
1 eingestellt wird.

## Claims

1. A process for phosphating electrolytically and/or hot-dip galvanized steel strip to form manganese- and nickel-containing zinc phosphate coatings with a weight per unit area of less than 2 g/m² and more particularly in the range from 0.7 to 1.6 g/m² by brief treatment with acidic phosphating solutions containing Zn²⁺, Mn²⁺, Ni²⁺, P0₄³⁺ and NO₃- ions, characterized in that the duration of the treatment is 3 to 20 s, phosphating is carried out at a temperature in the range from 40 to 70 °C and - at least at the beginning of the treatment - the phosphating solutions contain the following constituents or satisfy the following parameters:
the ratio by weight of Ni²⁺ cations to NO₃- anions being adjusted to between 1:10 and 1:60 and the ratio by weight of Mn²⁺ cations to N0₃- anions being adjusted to between 1:1 and 1:40.

2. A process as claimed in claim 1, characterized in that the ratio by weight of Ni²⁺ cations to N0₃- anions is adjusted to between 1:20 and 1:60.

3. A process as claimed in at least one of claims 1 and 2, characterized in that the ratio by weight of Mn²⁺ cations to NO₃- anions is adjusted to between 1:6 and 1:20.

4. A process as claimed in at least one of claims 1 to 3, characterized in that the phosphating solutions have a content of F- anions of 0.1 to 1.0 g/I.

5. A process as claimed in at least one of claims 1 to 4, characterized in that the phosphating solutions have a content of F- anions of 0.4 to 0.6 g/I.

6. A process as claimed in at least one of claims 1 to 5, characterized in that phosphating is carried out at a temperature in the range from 55 to 65 °C.

7. A process as claimed in at least one of claims 1 to 6, characterized in that the weight per unit area of the zinc phosphate coatings where electrolytically galvanized steel strip is used is between 0.7 and 1.6 g_{/m}2.

8. A process as claimed in at least one of claims 1 to 6, characterized in that the weight per unit area of the zinc phosphate coatings where hot-dip galvanized steel strip is used is between 0.8 and 1.6 g/m^{2.}

9. A process as claimed in at least one of claims 1 to 8, characterized in that the electrolytically and/or hot-dip galvanized steel strip used has been subjected to an activating pretreatment known per se, more particularly with titanium-containing activating solutions.

10. A process as claimed in at least one of claims 1 to 9, characterized in that, where electrolytically galvanized steel strip is used, the acid ratio is adjusted to between 25:1 and 10:1.

11. A process as claimed in at least one of claims 1 to 9, characterized in that, where electrolytically galvanized steel strip is used, the acid ratio is adjusted to between 15:1 and 10:1.

## Revendications

1. Procédé de phosphatation de bandes d'acier galvanisé par électrolyse et/ou par immersion à chaud, par réalisation de couches de phosphate de zinc contenant du manganèse et du nickel, qui comportent une masse par unité de surface inférieure à 2 g/m², en particulier dans la zone de 0,7 à 1,6 g/m², obtenu par traitement à court terme avec des solutions de phosphatation acides, contenant des ions Zn²⁺, Mn²⁺, Ni²⁺, P0₄³⁺ et N0₃-, caractérisé en ce que la durée du traitement est de 3 à 20 s, la phosphatation est exécutée dans la gamme de température de 40 à 70°C et les solutions de phosphatation, au moins au début du traitement, contiennent les composants suivants ou correspondent aux paramètres suivants :
Tandis que
le rapport de poids des cations Ni²⁺ aux anions N0₃- est ajusté dans la zone de 1 : 10 à 1 : 60 et,
le rapport de poids des cations Mn²⁺ aux anions N0₃- est ajusté dans la zone de 1 : 1 à 1 : 40.

2. Procédé selon la revendication 1, caractérisé en ce que le rapport de poids des cations Ni²⁺ aux anions N0₃- est ajusté dans la zone de 1 : 20 à 1 : 60.

3. Procédé selon au moins une des revendications 1 et 2, caractérisé en ce que le rapport de poids des cations Mn²⁺ aux anions N0₃- est ajusté dans la zone de 1 : 6 à 1 : 20.

4. Procédé selon au moins une des revendications 1 à 3, caractérisé en ce que les solutions de phosphatation ont une teneur en anions F- de 0,1 à 1,0 g/I.

5. Procédé selon au moins une des revendications 1 à 4, caractérisé en ce que les solutions de phosphatation ont une teneur en anions F- de 0,4 à 0,6 g/I.

6. Procédé selon au moins une des revendications 1 à 5, caractérisé en ce que la phosphatation est effectuée dans la gamme de température de 55 à 65 °C.

7. Procédé selon au moins une des revendications 1 à 6, caractérisé en ce que la masse par unité de surface des couches de phosphate de zinc lors de la mise en oeuvre de feuillards d'acier galvanisé par électrolyse se monte à 0,7 jusqu'à 1,6 g/m².

8. Procédé selon au moins une des revendications 1 à 6, caractérisé en ce que la masse par unité de surface des couches de phosphate de zinc lors de la mise en oeuvre de feuillards d'acier galvanisé par immersion à chaud se monte à 0,8 jusqu'à 1,6 g/m².

9. Procédé selon au moins une des revendications 1 à 8, caractérisé en ce qu'on met en oeuvre du feuillard d'acier galvanisé par électrolyse et/ou par immersion à chaud, qui a été soumis auparavant à un prétraitement d'activation connue en soi, en particulier avec des solutions d'activation contenant du titane.

10. Procédé selon au moins une des revendications 1 à 9, caractérisé en ce que lors de l'utilisation de feuillard d'acier galvanisé par électrolyse le rapport d'acidité est ajusté dans l'intervalle de 25 : 1 à 10 : 1.

11. Procédé selon au moins une des revendications 1 à 9, caractérisé en ce que dans le cas de l'utilisation de feuillard d'acier galvanisé par électrolyse le rapport d'acidité est ajusté dans l'intervalle de 15 : 1 à 10 : 1.
